# EUROPÄISCHE PATENTSCHRIFT

(11) **EP 0 960 251 B1**
(45) Veröffentlichungstag und Bekanntmachung des Hinweises auf die Patenterteilung: **02.04.2003**
(21) Anmeldenummer: 98908030.4
(22) Anmeldetag: 31.01.1998
(51) Int. Cl.: E06B 5/16, E04B 1/94

(54) **FEUERWIDERSTANDSFÄHIGER ÖFFNUNGSVERSCHLUSS**
FIRE-RESISTANT OPENING SEAL
OBTURATION D'OUVERTURE A L'EPREUVE DU FEU

(30) Priorität: 08.02.1997 DE 19704833
(43) Veröffentlichungstag der Anmeldung: 01.12.1999
(73) Patentinhaber: Cognis Deutschland GmbH & Co. KG, 40589 Düsseldorf (DE)
(72) Erfinder: GRAF, Robert, D-89281 Altenstadt-Filzingen (DE); KAISER, Maria-Elisabeth, D-89079 Ulm-Wiblingen (DE)
(86) Internationale Anmeldenummer: EP9800517
(87) Internationale Veröffentlichungsnummer: WO98035122

(56) Entgegenhaltungen:
- EP-A- 0 508 751
- EP-A- 0 706 979
- WO-A-91/11498
- DE-C- 3 542 326
- US-A- 5 523 059

## Beschreibung

Die Erfindung betrifft einen feuerwiderstandsfähigen, elastischen Öffnungsverschluß in Form eines vorgeformten Verbundkörpers.

In brandschutztechnisch klassifizierten Bauteilen (Wände, Decken) sind Öffnungen nicht zulässig, da sich im Falle eines Brandes Feuer und Rauch durch die Öffnungen hindurch in die angrenzenden Räume ausbreiten kann. Insbesondere dann, wenn durch diese Öffnungen Leitungen (Kabel, Rohre) hindurchgeführt werden, sind an den Werkstoff, der zum Verschluß der Restöffnung verwendet werden soll, besondere Anforderungen zu richten. Für die Abschottung solcher Öffnungen sind bisher bekannt:
Mineralfaserplatten oder lose Mineralfaser in Kombination mit Brandschutzbeschichtungen und Kitten,
Mörtelprodukte,
Brandschutzkissen sowie
Polyurethan-Schaumkörper.

Diese Produkte haben zum Teil sehr gute Eigenschaften. Angestrebt wird jedoch die Kombination einer einfachen Herstellung und Verarbeitung, verbunden mit geringen Materialkosten, mit einem hohen Feuerwiderstand und der Möglichkeit eines raschen Ein- und Ausbauens.

Aus dem deutschen Gebrauchsmuster G 87 16 908.6 ist ein feuer- und rauchdichter Verschluß für Wanddurchbrüche bekannt. Dieser Verschluß wird in Form eines konischen Stopfens hergestellt, indem ein feinporiger Zweikomponenten-Schaumstoff in einer geeigneten Rohform aufgeschäumt wird. In der Praxis hat sich gezeigt, daß derartige konische Stopfen in der Handhabung schwierig sind, was durch die klebrige Außenhaut verstärkt wird. Außerdem müssen zahlreiche Hohlformen vorgehalten werden, um verschieden große Stopfen zu erhalten.

In der DE 35 42 326 C1 ist ein schwer entflammbarer Verbundschaum aus Polyurethan-Schaumstoffflocken beschrieben. Dieser wird dadurch hergestellt, dass die Schaumstoffflocken mit im Brandfall aufblähbaren Intumeszenzmassen als Binder und/oder Zuschlagstoff vermischt und dann verpresst werden. Als Zuschlagstoff können Intumeszenzmassen in Form von Blähgraphit und als Binder können Intumeszenzmassen in Form eines Epoxidharzes mit einem Melamin-Hydrohalogenid als Bindemittel verwendet werden. Der so gewonnene Verbundschaum eignet sich als Verbundschaumplatte zum Auflegen auf zu schützende Flächen.

EP-A-0706979 beschreibt beschreibt einen feuerwiderstandsfähigen, elastischen Öffnungsverschluss in Form eines vorgeformten Verbundkörpers aus elastisch komprimierbaren Partikeln, einem bei Hitzeeinwirkung wirksam werdenden Blähmittel, einem bei Hitzeeinwirkung wirksam werdenden Bindemittel und einem Klebstoff, durch den die einzelnen Bestandteile zu einem Verbundkörper verbunden sind.

Gegenstand der Erfindung ist ein feuerwiderstandsfähiger, elastischer Öffnungsverschluss in Form eines vorgeformten Verbundkörpers aus
a) mindestens einer Art von elastisch komprimierbaren Parikeln,
b) mindestens einem bei Hitzeentwicklung wirksam werdenden Blähmittel,
c) mindestens einem bei Hitzeentwicklung wärmewirksamen Bindemittel und
d) mindestens einem Klebstoff, durch den die elastisch komprimierbaren Partikel und die anderen Bestandteile zu dem Verbundkörper verbunden sind, wobei die Klebstoffe d) ausgewählt werden aus der Gruppe der Diisocyanate.

Der erfindungsgemäße Öffnungsverschluß läßt sich in einfacher Weise herstellen und zwar weitgehend oder vollständig unter Verwendung von Recyclingmaterial. Der erfindungsgemäße Öffnungsverschluß hat hervorragende mechanische Eigenschaften, insbesondere was eine Festigkeit, Abriebbeständigkeit und Elastizität betrifft. Der erfindungsgemäße Öffnungsverschluss hat hervorragende brandtechnische Eigenschaften. Er kann ohne Schwierigkeiten so formuliert werden, dass sein Feuerwiderstand über F90 nach DIN 4102 liegt. Damit liegt sein Feuerwiderstand in der Größe des Feuerwiderstandes von Betonbauteilen, was besonders vorteilhaft ist.

Das bei Hitzeentwicklung wirksam werdende Blähmittel führt im Brandfalle zu einer Volumenvergrößerung und sorgt für einen besonders dichten Abschluß der Öffnung. Ferner werden zusätzliche Hohlräume geschaffen, die die Wärmeisolation vergrößern. Das mindestens ein bei Hitzeentwicklung wärmewirksames Bindemittel wird unter Einwirkung von Hitze klebrig und sorgt dafür, daß die einzelnen Bestandteile des Verbundkörpers im Brandfalle zusammenhalten und nicht zerbröseln. Von Vorteil sind mindestens zwei bei verschiedenen Temperaturen anspringende wärmewirksame Bindemittel vorgesehen. Als wärmewirksame Bindemittel eigenen sich insbesondere organische Thermoplaste, die bei niederen Temperaturen schmelzen, anorganische Schmelzkleber, wie Borate, Ammoniumpolyphosphat, das über einen weiten Temperaturbereich erweicht und gleichzeitig flammhemmende Eigenschaften besitzt, sowie Glas, das seine Klebeeigenschaften bei höheren Temperaturen entwickelt. Das Glas liegt insbesondere zur Vermeidung einer Entmischung der Rohstoffe vorzugsweise in feinteiliger Form, insbesondere in Form von Fasern, Mikrohohlkugeln oder Glasmehl, vor.

Bei einer bevorzugten Ausführungsform sind als Blähmittel mindestens zwei bei verschiedenen Temperaturen aufblähende Blähmittel vorgesehen. Auch hierdurch können die Bläheigenschaften über einen weiten Temperaturbereich gesteuert werden. Als Blähmittel eignet sich insbesondere Blähgraphit und, wenn eine Aufblähung auch bei hohen Temperaturen erwünscht ist, auch ungeblähter Vermiculit und/oder Perlit.

Zur Herstellung des Verbundkörpers können die einzelnen Bestandteile in feinteiliger Form vorgemischt werden, wonach die Mischung mit dem Kleber versehen wird, vorzugsweise indem dieser auf die bewegte Mischung aufgesprüht wird. Die mit dem Kleber benetzte Mischung wird daraufhin vorzugsweise unter Einwirkung von Wärme zu einem Block verpreßt, wobei die Wärme insbesondere mit Hilfe eines Dampfstoßes gleichmäßig in die Mischung eingebracht werden kann.

Bei einer bevorzugten Ausführungsform der Erfindung liegt das mindestens eine Blähmittel und das mindestens eine wärmewirksame Bindemittel in Form eines beide Bestandteile enthaltenden Granulats vor. Dadurch wird eine sehr gleichmäßige

Verteilung der Bestandteile im Öffnungsverschluß erhalten, wodurch sich sehr gleichmäßige mechanische und brandtechnische Eigenschaften ergeben. Besonders geeignete Granulate dieser Art sind in der DE 39 30 722 A1 als Quellmittelzusammensetzung beschrieben. Auf den Inhalt dieser Druckschrift wird hier ausdrücklich Bezug genommen. In der Regel sind die Verbundkörper zusammengesetzt aus 10 - 50 Gew%, insbesondere ca. 40 Gew% an elastisch komprimierbaren Partikeln, 20 - 70 Gew%, insbesondere 40 - 60 Gew% aus der Kombination von wärmewirksamen Blähmitteln und wärmewirksamen Bindemittel sowie 0,5 - 20 Gew%, insbesondere ca. 10 Gew% Kleber. Die Kombination aus wärmewirksamen Blähmittel und wärmewirksamen Bindemittel spaltet sich in der Regel auf in 40 - 80 Gew%, insbesondere 30 - 50 % Blähmittel, insbesondere Blähmittelmischung, und 60 - 20 Gew%, insbesondere Bindemittelmischung.

Der die Bestandteile des Verbundkörpers zusammenhaltende Klebstoff ist bei einer bevorzugten Ausführungsform ein Diisocynat, insbesondere Diphenylmethandiisocynat, das vorzugsweise mit Wasser abgebunden ist. Zum Abbinden kann das Wasser des Dampfstoßes oder das wässrige Medium, mit dem der Kleber zudosiert wird, verwendet werden. Bei einer anderen, ebenfalls bevorzugten Ausführungsform der Erfindung ist der die Bestandteile des Verbundkörpers zusammenhaltende Klebstoff ein Thermoplast, insbesondere ein in wässrigem Medium, zum Beispiel als Dispersion, aufbringbarer Thermoplast. Dieser kann gleichzeitig als wärmewirksames Bindemittel dienen. Beispiele für solche Thermoplaste sind Polyvinylacetat/Ethylen-Copolymere und Polyvinylacetet/Ethylen/Vinylchlorid-Terpolymere.

Der erfindungsgemäße Öffnungsverschluß ist vorzugsweise porös und weist insbesondere eine rauhe Oberfläche auf. Dadurch ist er einerseits besonders gut komprimierbar. Auf der anderen Seite bringt die rauhe Oberfläche eine gute Haftung in den zu verschließenden Öffnungen.

Interessanterweise hat sich herausgestellt, daß der erfindungsgemäße Öffnungsverschluß trotz seiner heterogenen Zusammensetzung die Eigenschaften eines homogenen Körpers besitzt. Dies ist zum Teil dadurch bedingt, daß die Teilchengröße der einzelnen Bestandteile, insbesondere der elastisch verformbaren Partikel, verschieden ist, wodurch eine gleichmäßige und dichte Packung ermöglicht ist. Die elastisch komprimierbaren Partikel können im wesentlichen massiv sein, wie Gummistücke oder Korkstücke. Sie sind jedoch vorzugsweise porös. So ist bei einer bevorzugten Ausführungsform der Verbundkörper ein Verbundschaumkörper, und die elastisch komprimierbaren Partikel sind Schaumstoffpartikel. Als komprimierbare Partikel eigenen sich auch Faserknäuel. Auch können Fasern und andere komprimierbare Partikel in Kombination miteinander vorliegen. Die elastisch komprimierbaren Partikel sind bei bevorzugten Ausführungsformen offenporig, wie dies bei Faserknäueln und offenporigen Schaumstoffpartikeln der Fall ist. Bei solchen offenporigen Partikeln können kleinere Bestandteile der Mischung in die Poren teilweise eindringen, wodurch die Homogenität weiter gefördert wird. Die Teilchengröße der einzelnen Bestandteile kann innerhalb weiter Grenzen variieren. Bei den komprimierbaren Partikeln liegt sie in der Regel zwischen 1 und 20 mm, insbesondere 1 und 5 mm. Die übrigen Bestandteile können in Form von Pulvern oder Partikeln mit einer Teilchengröße von 0,001 - 10 mm, vorzugsweise 0,1 - 5 mm, insbesondere 0,3 - 5 mm, vorliegen.

Die erfindungsgemäßen Öffnungsverschlüsse sind, wie oben bereits erwähnt, vorzugsweise aus größeren Blöcken hergestellt. Aus diesen können Platten geeigneter Dicke geschnitten werden. Dies ist in einfacher Weise möglich, da das Material der Verbundkörper leicht schneidbar ist, zum Beispiel mit Messern, Scheren oder Heißdrähten. Auch ein Ausstanzen ist möglich. Dadurch können, ohne daß besondere Formen vorrätig gehalten werden müssen, beliebige Größen und Gestalten an Öffnungsverschlüssen hergestellt werden. Dabei anfallender Verschnitt kann in einfacher Weise recycelt werden, indem er bei der Produktion von neuem Verbundkörper als elastisch komprimierbare Partikel verwendet wird. Da diese Partikel dann schon die wärmewirksamen Bindemittel und Blähmittel enthalten, kann deren Menge entsprechend zurückgenommen werden. Es ist mit Vorteil auch möglich, in den Öffnungsverschlüssen Durchbrechungen und Ausnehmungen für die Hindurchführung von Leitungen vorzubereiten, zum Beispiel durch teilweises Stanzen.

Da die Dichte der Ausgangsmaterialien in der Regel bei ca. 1 liegt, enthalten die Öffnungsverschlüsse entsprechend 800 - 400, insbesondere 750 - 600 | Gas/m³. Der Elastizitätsmodul der Öffnungsverschlüsse liegt in der Regel bei 1 · 10³ bis 1 · 10⁵ N/m², vorzugsweise bei 4 bis 10 · 10³ N/m², insbesondere bei ca. 7 · 10³ N/m². Die Öffnungsverschlüsse besitzen vorteilhafterweise eine Stauchhärte (bei 40 % Stauchung) von 1 · 10² bis 7 · 10^{3 N}/mm², vorzugsweise 1,3 bis 5 · 10² N/mm², insbesondere ca. 1,7 · 10² N/mm². Die Shore-A-Härte der Öffnungsverschlüsse liegt bevorzugt im Bereich von 10 - 40, vorzugsweise 12 bis 20, insbesondere ca. 15. Diese mechanischen Eigenschaften lassen sich durch Steuerung der Herstellungsbedingungen in geeigneter Weise variieren.

Weitere Merkmale und Vorteile der Erfindung ergeben sich aus der nachfolgenden Beschreibung von Beispielen in Verbindung mit den Unteransprüchen. Hierbei können die einzelnen Merkmale jeweils für sich und zu mehreren Kombinationen miteinander bei einer Ausführungsform der Erfindung verwirklicht sein.

### Beispiel 1

Es wird eine trockene Mischung hergestellt aus folgenden Bestandteilen:

| | |
|---|---|
| 45 Gewichtsteilen | Schnitzel aus Polyurethan-Weichschaum mit unterschiedlicher Teilchengröße im Bereich von 1 - 7 mm |
| 10 Gewichtsteilen | Zinkborat als anorganischer Schmelzkleber |
| 12,5 Gewichtsteilen | Glasmikrohohlkugeln |
| 9,5 Gewichtsteilen | Ammoniumpolyphosphat und |
| 13 Gewichtsteilen | Blähgraphit. |

Während die Mischung weiter vermischt wird, werden ihr 10 Gewichtsteile Diphenylmethandiisocyanat, das in Wasser dispergiert ist, zugedüst. Danach wird die Mischung in einer beheizten Preßform durch mehrere Dampfstöße auf ca. 150 °C erwärmt, wodurch sie zu einem porösen Schaumstoffverbundkörper mit einer Dichte von 300 kg/m³ verpreßt und verfestigt wurde.

Der dabei erhaltene Verbundkörper hatte eine Shore-A-Härte von 15, einen Elastizitätsmodul von 6 · 10³ N/m² und eine Stauchhärte (40 %) von 2 · 10² N/mm².

Die Schnittflächen waren porös und nicht klebrig. Sie hatten eine gleichmäßig schwarz-graue Farbe, wobei einzelne Blähgraphitteilchen zu erkennen waren. Aus dem Verbundkörper wurden Platten geschnitten, aus denen wiederum die gewünschten Formen der Öffnungsverschlüsse (Zylinder, Quader und dergleichen) ausgestanzt wurden. Für die Bildung von Kabeldurchführungen wurden verschieden große Löcher so vorgestanzt, daß die jeweiligen Lochkerne an der Baustelle ohne Werkzeug von Hand herausgedrückt werden konnten.

Die Öffnungsverschlüsse konnten ohne Bruchgefahr gebogen und zusammengedrückt werden. Sie sind so fest, daß sie mit dem Hammer in Öffnungen eingeschlagen und ohne Bruch- oder Zerreißgefahr aus den Öffnungen wieder herausgezogen werden konnten.

Aus den Verbundkörpern können zylinderförmige Teile mit Dicke 6 cm geschnitten werden. Diese Zylinder eigenen sich zur Abschottung von Bohrungen in Bauteilen, durch welche Elektrokabel geführt werden. Werden zwei dieser Zylinder in eine Bohrung in einer 120 mm dicken Betonwand eingebaut, durch welche Elektrokabel von bis zu 20 mm Durchmesser geführt werden, so läßt sich hiermit ein Feuerwiderstand von mehr als 120 Minuten nach DIN 3102, Teil 9, erreichen.

### Beispiel 2

Beispiel 1 wurde wiederholt, wobei zunächst ein Blähmittel und wärmewirksames Bindemittel enthaltendes Granulat hergestellt wurde. Hierzu wurden

| | |
|---|---|
| 25 Gew% | Polyvinylacetat in Form eines feinen Granulats, |
| 35 Gew% | Blähgraphit, |
| 30 Gew% | Glasmikrohohlkugeln mit einem Schmelzbeginn von ca. 700 °C sowie |
| 9,5 Gew% | Borax und |
| 0,5 Gew% | hydrophobe Kieselsäure |

unter Erwärmen miteinander vermischt, wobei das thermoplastische Polyvinylacetat erweicht und eine Bindung der Mischung herbeiführte. Nach dem Erkalten wird der erhaltene Kuchen zu einem Granulat mit einer Teilchengröße von 1 - 3 mm granuliert. 50 Gewichtsteile dieses Granulats wurden mit 40 Gewichtsteilen Polyurethan-Weichschaumschnitzeln sorgfältig vermischt, wonach 10 Gewichtsteile Polyvinylacetat/Ethylencopolymer-Pulver zugegeben wurden. Diese Mischung wird in eine Form eingefüllt, auf 120 °C aufgeheizt, 15 Minuten bei dieser Temperatur belassen und dann auf Raumtemperatur abgekühlt. Aus dem erhaltenen Verbundkörper bzw. den daraus geschnittenen Platten wurden wiederum Öffnungsverschlüsse ausgeschnitten bzw. ausgestanzt. Diese hatten ähnliche physikalische Eigenschaften wie in Beipiel 1. Bei Zugabe von Wasser quollen die Verschlüsse an der Oberfläche auf. was zu einem Verschließen und damit Abdichten der Porosität der Öffnungsverschlüsse an ihren Oberflächen führte.

### Beispiel 3

Es wird eine trockene Mischung hergestellt aus 45 Gew% eines Quellmittelgranulats nach DE 39 30 722 A1, welches bereits wärmewirksames Bindemittel enthält, und 50 Gew% eines auf eine Größe von 1 - 3 mm gemahlenen Kautschukschaumes. Diese Mischung wird-mit 5 Gew% Diphenylmethandiisocynat, welches 1:1 mit Wasser verdünnt ist, besprüht. Dieses Vorprodukt wird in einer beheizten Preßform mit mehreren Dampfstößen auf ca. 170 °C erwärmt, wodurch es sich zu einem Verbundkörper mit Dichte 380 kg/m³ verfestigt. Der Verbundkörper besitzt einen Elastizitätsmodul von 2 · 10⁴ N/m² und eine Stauchhärte (40 %) von 2,5 · 10² N/mm² Aus dem Verbundkörper werden im Querschnitt trapezförmige Körper zugeschnitten. die zur Abdichtung der Trapezblechsicken oberhalb von Wänden innerhalb von Gebäuden verwandt werden können Bei einem Brandversuch nach DIN 4102, Teil 2, besitzen die Verbundkörper bei einer Dicke von 120 mm eine Feuerwiderstandsdauer von mehr als 2 Stunden.

## Patentansprüche

1. Feuerwiderstandsfähiger, elastischer Öffnungsverschluß in Form eines vorgeformten Verbundkörpers aus
a) mindestens einer Art von elastisch komprimierbaren Partikeln,
b) mindestens einem bei Hitzeeinwirkung wirksam werdenden Blähmittel,
c) mindestens einem bei Hitzeeinwirkung wärmewirksamen Bindemittel, und
d) mindestens einem Klebstoff, durch den die elastisch komprimierbaren Partikel und die anderen Bestandteile zu dem Verbundkörper verbunden sind,
**dadurch gekennzeichnet, dass** die Klebstoffe d) ausgewählt werden aus der Gruppe der Diisocyanate.

2. Öffnungsverschluß nach Anspruch 1, **dadurch gekennzeichnet, daß** mindestens zwei bei verschiedenen Temperaturen anspringende wärmewirksame Bindemittel vorgesehen sind.

3. Öffnungsverschluß nach Anspruch 1 oder 2, **dadurch gekennzeichnet, daß** als das mindestens eine wärmewirksame Bindemittel organische Thermoplaste, und/oder anorganische Schmelzkleber, wie insbesondere Ammoniumpolyphosphat, Zinkborat und/oder Glas vorgesehen sind.

4. Öffnungsverschluß nach einem der vorhergehenden Ansprüche, **dadurch gekennzeichnet, daß** als Blähmittel mindestens zwei bei verschiedenen Temperaturen aufblähende Blähmittel vorgesehen sind.

5. Öffnungsverschluß nach einem der vorhergehenden Ansprüche, **dadurch gekennzeichnet, daß** als Blähmittel Blähgraphit und ggf. ungeblähter Vermiculit und/oder Perlit vorgesehen sind.

6. Öffnungsverschluß nach einem der vorhergehenden Ansprüche, **dadurch gekennzeichnet, daß** das mindestens eine Blähmittel und das mindestens eine wärmewirksame Bindemittel in Form eines beide Bestandteile enthaltenen Granulats vorliegen.

7. Öffnungsverschluß nach einem der vorhergehenden Ansprüche, **dadurch gekennzeichnet, daß** der die Bestandteile des Verbundkörpers zusammenhaltende Klebstoff Diphenylmethandiisocyanat (MDI) ist, das insbesondere mit Wasser abgebunden ist.

8. Öffnungsverschluß nach einem der vorhergehenden Ansprüche, **dadurch gekennzeichnet, daß** der Verbundkörper porös ist und eine rauhe Oberfläche besitzt.

9. Öffnungsverschluß nach einem der vorhergehenden Ansprüche, **dadurch gekennzeichnet, daß** der Verbundkörper ein Verbundschaumkörper ist und die elastisch komprimierbaren Partikel Schaumstoffpartikel sind.

10. Öffnungsverschluß nach einem der vorhergehenden Ansprüche, **dadurch gekennzeichnet, daß** er durch Schneiden oder dergleichen aus einem größeren Verbundkörper geformt ist.

11. Öffnungsverschluß nach einem der vorhergehenden Ansprüche, **dadurch gekennzeichnet, daß** er einen Elastizitätsmodul von 1 · 10³ bis 1 · 10⁵ N/m², insbesondere ca. 7 · 10³ N/m², besitzt.

12. Öffnungsverschluß nach einem der vorhergehenden Ansprüche, **dadurch gekennzeichnet, daß** er eine Stauchhärte (40 %) von 1 · 10² bis 1 · 10³ N/mm², insbesondere ca. 1,7 · 10² N/mm², besitzt.

13. Öffnungsverschluß nach einem der vorhergehenden Ansprüche, **dadurch gekennzeichnet, daß** er eine Shore-A-Härte von 10 - 40, insbesondere von ca. 15, besitzt.

14. Öffnungsverschluß nach einem der vorhergehenden Ansprüche, **dadurch gekennzeichnet, daß** seine Dichte im Bereich von 200- 600 kg/m³, insbesondere 250 - 400 kg/m³, liegt.

15. Öffnungsverschluß nach einem der vorhergehenden Ansprüche, **dadurch gekennzeichnet, daß** sein Feuerwiderstand 30 - 120 Minuten (nach DIN 4102) ist.

## Revendications

1. Fermeture d'orifice élastique, résistante au feu, sous la forme d'un corps composite préformé à partir de :
a) au moins un type de particules comprimables élastiquement,
b) au moins un agent gonflant qui devient actif, par action de la chaleur,
c) au moins un agent liant thermoactif par action de la chaleur,
d) au moins un adhésif à l'aide duquel les particules comprimables élastiquement, et les autres constituants, sont assemblés en corps composite
**caractérisée en ce que**
les adhésifs d) sont choisis dans le groupe des diisocyanates.

2. Fermeture d'orifice selon la revendication 1,
**caractérisée en ce qu'**
au moins deux agents liants thermoactifs qui démarrent à des températures différentes sont prévus.

3. Fermeture d'orifice selon la revendication 1 ou la revendication 2,
**caractérisée en ce qu'**
comme - au moins un agent liant thermoactifs, est un thermoplaste organique et/ou une colle par fusion minérale, comme en particulier le polyphosphate d'ammonium, le borate de zinc et/ou le verre.

4. Fermeture d'orifice selon l'une des revendications précédentes,
**caractérisée en ce que**
comme agent gonflant, au moins deux agents qui gonflent à des températures différentes, sont prévus.

5. Fermeture d'orifice selon l'une des revendications précédentes,
**caractérisée en ce que**
comme agent gonflant, du graphite expansé, et de la vermiculite et/ou de la perlite éventuellement non expansée, sont prévus.

6. Fermeture d'orifice selon l'une des revendications précédentes,
**caractérisée en ce que**
le granulé qui contient au moins un agent gonflant et le granulé qui contient au moins un agent liant thermoactif, se présentent sous la forme d'un granulé qui contient les deux constituants.

7. Fermeture d'orifice selon l'une des revendications précédentes,
**caractérisée en ce que**
l'adhésif qui colle ensemble les constituants du corps composite est le diphénylméthane diisocyanate (MDI) qui se prend en masse en particulier avec de l'eau.

8. Fermeture d'orifice selon l'une des revendications précédentes,
**caractérisée en ce que**
le corps composite est poreux et possède une surface rugueuse.

9. Fermeture d'orifice selon l'une des revendications précédentes,
**caractérisée en ce que**
le corps composite est un solide d'assemblage de mousse et les particules comprimables élastiquement sont des particules de mousse.

10. Fermeture d'orifice selon l'une des revendications précédentes,
**caractérisée en ce qu'**
elle est formée par découpe ou similaire à partir d'un corps composite plus grand.

11. Fermeture d'orifice selon l'une des revendications précédentes,
**caractérisée en ce qu'**
elle possède un module d'élasticité de 1 x 10³ à 1 x 10⁵ N/m², en particulier d'environ 7 x 10³ N/m².

12. Fermeture d'orifice selon l'une des revendications précédentes,
**caractérisée en ce qu'**
elle possède une dureté par les efforts (à 40 %) de 1 x 10² à 1 x 10³ N/mm², en particulier d'environ 1,7 x 10² N/mm².

13. Fermeture d'orifice selon l'une des revendications précédentes,
**caractérisée en ce qu'**
elle possède une dureté Shore A de 10 à 40 en particulier d'environ 15.

14. Fermeture d'orifice selon l'une des revendications précédentes,
**caractérisée en ce que**
sa densité se situe dans la zone de 200 à 600 kg/m³ en particulier de 250 à 400 kg/m³.

15. Fermeture d'orifice selon l'une des revendications précédentes,
**caractérisée en ce que**
sa résistance au feu est de 30 à 120 minutes (selon la norme DIN 4102).

## Claims

1. A fire-resistant elastic closure for openings in the form of a preformed composite block of
a) at least one type of elastically compressible particles,
b) at least one heat-activated expanding agent,
c) at least one heat-activated binder and
d) at least one adhesive by which the elastically compressible particles
and the other constituents are joined to form the composite block,
**characterized in that** the adhesives d) are selected from the group of diisocyanates.

2. A closure as claimed in claim 1, **characterized in that** at least two binders which kick in at different temperatures are provided.

3. A closure as claimed in claim 1 or 2, **characterized in that** organic thermoplastics and/or inorganic hotmelt adhesives, such as in particular ammonium polyphosphate, zinc borate and/or glass are provided as the at least one heat-activated binder.

4. A closure as claimed in any of the preceding claims, **characterized in that** at least two expanding agents expanding at different temperatures are provided as the expanding agents.

5. A closure as claimed in any of the preceding claims, **characterized in that** expanded graphite and optionally unexpanded vermiculite and/or perlite are provided as the expanding agents.

6. A closure as claimed in any of the preceding claims, **characterized in that** the at least one expanding agent and the at least one heat-activated binder are present in the form of granules containing both constituents.

7. A closure as claimed in any of the preceding claims, **characterized in that** the adhesive which holds the constituents of the composite block together is diphenyl methane diisocyanate (MDI) which is set in particular with water.

8. A closure as claimed in any of the preceding claims, **characterized in that** the composite block is porous and has a rough surface.

9. A closure as claimed in any of the preceding claims, **characterized in that** the composite block is a composite foam block and the elastically compressible particles are foam particles.

10. A closure as claimed in any of the preceding claims, **characterized in that** it is formed by cutting or the like from a relatively large composite block.

11. A closure as claimed in any of the preceding claims, **characterized in that** it has an elasticity modulus of 1·10³ to 1·10⁵ N/m² and more particularly of the order of 7·10³ N/m².

12. A closure as claimed in any of the preceding claims, **characterized in that** it has a compression hardness (40%) of 1·10² to 1·10³ N/mm² and more particularly of the order of 1.7·10² N/mm².

13. A closure as claimed in any of the preceding claims, **characterized in that** it has a Shore A hardness of 10 to 40 and more particularly of the order of 15.

14. A closure as claimed in any of the preceding claims, **characterized in that** it has a density in the range from 200 to 600 kg/m² and more particularly in the range from 250 to 400 kg/m².

15. A closure as claimed in any of the preceding claims, **characterized in that** it has a fire resistance of 30 to 120 minutes (according to DIN 4102).
